# EUROPÄISCHE PATENTSCHRIFT

(11) **EP 0 088 220 B1**
(45) Veröffentlichungstag und Bekanntmachung des Hinweises auf die Patenterteilung: **03.06.1987**
(21) Anmeldenummer: 83100717.4
(22) Anmeldetag: 26.01.1983
(51) Int. Cl.: H01H 1/02, H01H 11/04

(54) **Kontaktelement und Verfahren zu dessen Herstellung**
Contact member and method for its manufacture
Elément de contact et méthode pour sa fabrication

(30) Priorität: 29.01.1982 DE 3203037
(43) Veröffentlichungstag der Anmeldung: 14.09.1983
(73) Patentinhaber: SIEMENS AKTIENGESELLSCHAFT, 80333 München (DE)
(72) Erfinder: Albert, Cornelia, Dipl.-Phys., D-8033 Krailling (DE); Rauterberg, Ulf, Dipl.-Phys., D-8000 München 70 (DE)

## Beschreibung

Die Erfindung bezieht sich auf ein Kontaktelement als Stand der Technik, welches auf einem vorzugsweise ferromagnetischen Trägermaterial mindestens zwei übereinander galvanisch aufgebrachte Kontaktschichten besitzt, wovon die äussere Schicht aus Rhodium und die darunter liegende zweite Schicht aus einem Edelmetall besteht. Ausserdem bezieht sich die Erfindung auf ein Verfahren zur Herstellung solcher Kontaktelemente.

Bei Mehrschichtkontakten für Relais und dergleichen ist es bekannt, die eigentliche Kontaktschicht aus Gold oder einer Goldlegierung zu fertigen und diese dann zur Verminderung der Kaltschweissneigung mit einer dünnen Rhodiumschicht zu überziehen (<Elektronik> 15/1981, Seite 58/59). Um durch die Rhodiumschicht den Kontaktwiderstand nicht allzu sehr zu erhöhen, wird diese Schutzschicht kleiner 1 µm, meist in der Grössenordnung von 0,1 µm Dicke gewählt. Die bisher bekannten rhodinierten Gold- oder Goldlegierungsschichten zeigen zwar in den meisten Anwendungsfällen befriedigende Ergebnisse, bezüglich des Kontaktwiderstandes und der Kaltschweissneigung, aber auch wegen der Kosten sind Verbesserungen wünschenswert.

Aufgabe der Erfindung ist es daher, ein Kontaktelement mit einer Edelmetall-Kontaktschicht und einem Rhodiumüberzug zu schaffen, welches auch bei hohen Schaltzahlen einen geringen Kontaktwiderstand beibehält und nicht zum Kaltschweissen neigt.

Erfindungsgemäss wird diese Aufgabe dadurch gelöst, dass die Edelmetallschicht aus Silber besteht und die Rhodium-Schutzschicht eine Dicke zwischen 0,2 µm und 2 µm besitzt. Die erfindungsgemäss mit Silber beschichteten und hauchrhodinierten Kontaktelemente neigen auch nach langer Lebensdauer noch nicht zum Kaltschweissen bzw. Kleben und behalten dabei einen weitgehend konstant niedrigen Kontaktwiderstand bei. Überraschenderweise ist der Kontaktwiderstand sogar konstanter als bei entsprechend hauchrhodinierten Kontaktschichten aus Gold oder Goldlegierungen. Darüber hinaus haben die erfindungsgemässen Kontakte die zusätzlichen Vorteile, die sich aus der Verwendung des Kontaktmaterials Silber ergeben. So ist Silber wesentlich billiger als Gold und als Kontaktwerkstoff auch belastbarer.

Bis zu einer Schichtdicke von etwa 2 pm Rhodium sind rhodinierte Silberkontakte niederohmiger als reine Rhodiumkontakte. Besonders gute Ergebnisse lassen sich erzielen bei einer Rhodiumschichtdicke zwischen 0,3 pm und 1 pm. Die Dicke der Silberschicht beträgt zweckmässigerweise zwischen 1 und 10 pm, vorzugsweise 2 bis 5 µm. Unterhalb der Silberschicht wird zweckmässigerweise eine Nickelschicht mit einer Dicke von etwa 2 bis 4 pm und darunter gegebenenfalls noch eine Kupferschicht in einer Dicke von 2 bis 10 µm vorgesehen, um eine Diffusionssperre zwischen dem vorzugsweise ferromagnetischen Trägermaterial und der Silber-Kontaktschicht zu erzielen.

Nachfolgend werden anhand der Tabellen 1 und 2 einige Versuchsergebnisse dargestellt, die einen Vergleich zwischen den erfindungsgemässen rhodinierten Silberschichten von Relaiskontakten und entsprechend rhodinierten Goldkobaltschichten hinsichtlich ihres Kontaktwiderstandes und ihrer Klebneigung zeigen.

In Tabelle 1 ist die Entwicklung des Kontaktwiderstandes bei den verschiedenen Kontaktschichten gezeigt:

Im Neuzustand lagen die Kontaktwiderstände aller Schichten, also sowohl der rhodinierten Silberschichten als auch der rhodinierten Gold-Kobaltschichten unter 40 mΩ. Die rhodinierten Silberschichten blieben mit ihrem Kontaktwiderstand bis zum Ende der Messung bei 10⁸ Schaltspielen immer unter 50 mQ, während bei den Gold-Kobaltschichten dieser Wert ab 10⁵ Schaltspielen sporadisch überschritten wurde.

Zur Untersuchung der Klebneigung (Kaltschweissneigung) wurden die gleichen Chargen wie in Tabelle 1 verwendet. In der Tabelle ist in

der zweiten Spalte der jeweils verwendete Kontaktwerkstoff und in der dritten Spalte die Zahl der klebenden Kontakte im Neuzustand dargestellt. Für die Messung wurde der Begriff <Kleber> bzw. ,klebender Kontakt> so definiert, dass der Ansprechwert der Relais beim ersten Ansprechen gegenüber dem normalen Betrieb um 15% oder mehr überhöht ist.

Aus Tabelle 2 ergibt sich, dass die hauchrhodinierten Silberschichten im Neuzustand bei keinem einzigen Kontakt Klebneigung zeigten, während dies bei den hauchrhodinierten Gold-Kobaltschichten bei einem Relais der Fall war. Bei den hauchrhodinierten Silberschichten trat bis zum Versuchsende nach 10⁸ Schaltspielen kein Kleben auf, während bei den hauchrhodinierten Gold-Kobaltschichten über 2,5 106 Schaltspielen - insbesondere bei geringer Rhodiumschichtdicke - verstärkt Kontaktkleben festgestellt wurde. Insgesamt zeigt sich aufgrund der Versuchsergebnisse, dass die erfindungsgemässen hauchrhodinierten Silberkontaktschichten, auch bei hohen Schaltspielzahlen sowohl konstant niedrige Übergangswiderstände als auch eine äusserst geringe Klebneigung im Vergleich zu den untersuchten Gold-Kobaltschichten zeigen.

Für das Aufbringen der Silberkontaktschicht wird zweckmässigerweise ein Elektrolyt verwendet, der weitgehend frei von Glanzzusätzen und Netzmitteln ist und vorteilhafterweise in Schwallgalvaniktechnik abgeschieden wird. Die Rhodiumschicht, die zweckmässigerweise einen Schwefelanteil von 4 bis 7 Gew. % besitzt, wird dagegen vorteilhafterweise in Spritzgalvaniktechnik (,Jet-Ptating>) erzeugt. Dadurch lässt sich die Schichtdicke der Schutzschicht besonders genau erzielen. Von Vorteil ist es ausserdem, das Kontaktelement nach dem Aufbringen der Kontaktschichten zu tempern.

## Patentansprüche

1. Kontaktelement, welches auf einem vorzugsweise ferromagnetischen Trägermaterial mindestens zwei übereinander galvanisch aufgebrachte Kontaktschichten besitzt, wovon die äussere Schicht aus Rhodium und die darunter liegende zweite Schicht aus einem Edelmetall besteht, dadurch gekennzeichnet, dass die Rhodiumschicht eine Dicke zwischen 0,2 µm und 2 µm besitzt und die darunter liegende Edelmetallschicht aus Silber besteht.

2. Kontaktelement nach Anspruch 1, dadurch gekennzeichnet, dass die Rhodiumschicht eine Dicke zwischen 0,3 und 1 µm besitzt.

3. Kontaktelement nach Anspruch 1 oder 2, dadurch gekennzeichnet, dass die Rhodiumschicht einen Schwefelanteil von 4 bis 7 Gew. % besitzt.

4. Kontaktelement nach einem der Ansprüche 1 bis 3, dadurch gekennzeichnet, dass die Silberschicht eine Dicke von 1 bis 10 pm, vorzugsweise . 2 bis 5 pm besitzt.

5. Kontaktelement nach einem der Ansprüche 1 bis 4, dadurch gekennzeichnet, dass unterhalb der Silberschicht eine Nickelschicht mit einer Dicke von 2 bis 4 µm liegt.

6. Kontaktelement nach einem der Ansprüche 1 bis 5, dadurch gekennzeichnet, dass zwischen dem Trägermaterial und der Edelmetallschicht eine zusätzliche Kupferschicht in einer Dicke von 2 bis 10 pm vorgesehen ist.

7. Verfahren zur Herstellung eines Kontaktelementes nach Anspruch 1, dadurch gekennzeichnet, dass auf das gegebenenfalls mit Kupfer und/ oder Nickel beschichtete Trägermaterial nacheinander die Silberschicht in Bad- oder Schwallgalvaniktechnik und dann die Rhodiumschicht in Spritzgalvaniktechnik aufgebracht wird.

8. Verfahren nach Anspruch 7, dadurch gekennzeichnet, dass für das Aufbringen der Silberschicht ein besonders reiner Elektrolyt, der weitgehend frei von Glanzzuständen und Netzmitteln ist, verwendet wird.

9. Verfahren nach Anspruch 7 oder 8, dadurch gekennzeichnet, dass das Kontaktelement nach dem Aufbringen der Kontaktschichten getempert wird.

## Claims

1. A contact member having at least two contact layers which are electrodeposited one above another on a carrier material which is preferably ferro-magnetic, the outer layer of said contact member consisting of rhodium and the underlying second layer of a precious metal, characterised in that the rhodium layer has a thickness of between 0.2 µm and 2 pm and the underlying layer of precious metal consists of silver.

2. A contact member as claimed in Claim 1, characterised in that the rhodium layer has a thickness of between 0.3 and 1 pm.

3. A contact member as claimed in Claim 1 or Claim 2, characterised in that the rhodium layer has a sulphur content of 4 to 7% by weight.

4. A contact member as claimed in one of Claims 1 to 3, characterised in that the silver layer has a thickness of 1 to 10 µm, preferably 2 to 5 µm.

5. A contact member as claimed in one of Claims 1 to 4, characterised in that a nickel layer having a thickness of 2 to 4 µm is arranged below the silver layer.

6. A contact member as claimed in one of Claims 1 to 5, characterised in that an additional copper layer having a thickness of 2 to 10 pm is arranged between the carrier material and the layer of precious metal.

7. A process for the production of a contact member as claimed in Claim 1, characterised in that the silver layer and the rhodium layer are consecutively applied onto the carrier material which may be coated with copper and/or nickel, the silver layer by a bath- or swell-electrodeposition technique and the rhodium layer by an electro-spraying technique.

8. A process as claimed in Claim 7, characterised in that for the application of the silver layer, a particularly pure electrolyte is used which is substantially free from brighteners and wetting agents.

9. A process as claimed in Claim 7 or Claim 8, characterised in that the contact member is annealed after the application of the contact layers.

## Revendications

1. Elément de contact qui possède, sur un matériau de support de préférence ferromagnétique, au moins deux couches de contact disposées l'une au-dessus de l'autre par voie galvanique et parmi lesquelles la couche extérieure est constituée par du rhodium et la seconde couche sous-jacente est constituée en un métal précieux, caractérisé par le fait que la couche de rhodium possède une épaisseur comprise entre environ 0,2 pm et 2 pm et que la couche sous-jacente de métal précieux est constituée par de l'argent.

2. Elément de contact suivant la revendication 1, caractérisé par le fait que la couche de rhodium possède une épaisseur comprise entre 0,3 et 1 pm.

3. Elément de contact suivant la revendication 1 ou 2, caractérisé par le fait que la couche de rhodium possède une teneur en soufre comprise entre 4 et 7% en poids.

4. Elément de contact suivant l'une des revendications 1 à 3, caractérisé par le fait que la couche d'argent possède une épaisseur comprise entre 1 et 10 pm, de préférence entre 2 et 5 µm.

5. Elément de contact suivant l'une des revendications 1 à 4, caractérisé par le fait qu'une couche de nickel possédant une épaisseur comprise entre 2 et 4 µm est située au-dessous de la couche d'argent.

6. Elément de contact suivant l'une des revendications 1 à 5, caractérisé par le fait qu'une couche supplémentaire de cuivre possédant une épaisseur comprise entre 2 et 10 µm est prévue entre le matériau de support et la couche de métal précieux.

7. Procédé pour fabriquer un élément de contact suivant la revendication 1, caractérisé par le fait que l'on dépose successivement, sur le matériau de support recouvert éventuellement par du cuivre et/ou du nickel, la couche d'argent selon une technique à bain de galvanoplastie ou une technique de galvanoplastie à la vague et ensuite la couche de rhodium selon une technique de galvanoplastie par projection.

8. Procédé suivant la revendication 7, caractérisé par le fait que pour le dépôt de la couche d'argent, on utilise un électrolyte particulièrement pur, qui est, dans une large mesure, exempt de produits de brillantage et d'agents de réticulation.

9. Procédé suivant la revendication 7 ou 8, caractérisé par le fait qu'après le dépôt des couches de contact, on soumet l'élément de contact à un recuit.
